# DEMANDE DE BREVET EUROPEEN

(11) **EP 4 729 651 A1**
(43) Date de publication de la demande: **22.04.2026**
(21) Numéro de dépôt: 25208760.6
(22) Date de dépôt: 15.10.2025
(51) Int. Cl.: C22F 1/18

(54) **PROCÉDÉ POUR ÉVITER LA CROISSANCE ANORMALE DE GRAINS DANS DES ALLIAGES DE TITANE TRAITÉS BÊTA**

(30) Priorité: 16.10.2024 FR 2411178
(71) Demandeur: Aubert & Duval, 92130 Issy Les Moulineaux (FR)
(72) Inventeur: FORESTIER, Romain, 92130 ISSY-LES-MOULINEAUX (FR); VEZIAN, Arnaud, 92130 ISSY-LES-MOULINEAUX (FR)
(74) Mandataire: Cabinet Beau de Loménie

(57) **Abrégé**

La présente invention concerne un procédé de fabrication d'une pièce en alliage de titane traité β ne présentant pas de de grains bêta à croissance anormale, caractérisé en ce qu'il comprend les étapes successives suivantes : a)- premier traitement thermique d'une ébauche en alliage de titane à une température de l'ébauche à cœur supérieure à la température de transus β de l'alliage de titane de façon à obtenir une ébauche traitée β ; b)- étape de déformation finale de l'ébauche traitée β, cette étape de déformation finale étant effectuée à une température de l'ébauche à cœur inférieure à la température de transus β de l'alliage de titane avec un niveau de déformation plastique locale ≥ 0,1 et avec un niveau de déformation plane ≤1 de façon à obtenir une pièce en alliage de titane ; c)- deuxième traitement thermique de la pièce en alliage de titane à une température de la pièce à cœur supérieure à la température de transus β de l'alliage de titane de façon à obtenir une pièce en alliage de titane traitée β.

## Description

### Domaine Technique

La présente invention concerne le domaine des alliages de titane traités bêta en particulier destinés à l'aéronautique.

### Technique antérieure

Lors de la fabrication de pièces en alliage de titane, il peut être nécessaire de leur faire subir un traitement thermique final à une température au-dessus de la température de transus bêta afin d'améliorer la tolérance aux dommages et la résistance à la rupture de la pièce et ainsi d'obtenir une microstructure adaptée aux applications dans le domaine de l'aéronautique.

Toutefois il a été découvert que le traitement bêta, c'est-à-dire le traitement thermique à une température au-dessus de la température de transus bêta, pouvait provoquer une croissance anormale des grains bêta, pouvant impacter les caractéristiques mécaniques de la pièce. Ce phénomène est appelé phénomène de croissance anormale de grains (« abnormal grain growth » : AGG) et est observé principalement sur des pièces ayant subi des déformations plastiques lors de la fabrication telle que le forgeage. Il est en particulier décrit dans l'article de Byres et al (« Analysis of the development of abnormal grains structures during beta annealing of Ti-64 wrought product » MATEC Web conferences, 321, 12043 (2020)). La littérature a démontré que ce phénomène est lié au développement d'une texture cristallographique très marquée, dans la phase bêta de l'alliage, qui peut se développer au cours des phases de forgeage réalisées à des températures sous la température de transus bêta, en raison de la réduction cumulative significative de la section, depuis le lingot jusqu'à l'ébauche forgée et de l'ébauche forgée à la pièce finie, ce qui crée une quantité importante de déformation plastique localisée dans le volume de la pièce forgée. Il a été démontré notamment qu'une texture cristallographique cube ou cube tournée - développée lors d'une phase de forgeage ébauche - peut induire une croissance de grains exagérée lors du traitement bêta final même si une phase de matriçage finition intervient entre le forgeage ébauche et le traitement bêta final. Il a été en effet montré que la présence de quelques grains à orientation aléatoire au sein d'une zone à forte texture cristallographique cube ou cube tournée est une condition favorable à la croissance anormale de ces grains à orientation aléatoire, au détriment des grains présentant la texture cube ou cube tournée. Les pièces forgées présentant des microstructures composées de grains anormalement gros peuvent présenter des propriétés mécaniques et de durabilité dégradées, l'initiation et éventuellement la propagation des fissures de fatigue étant les plus affectées. (An investigation of the Development of coarse grains during beta annealing of hot-forged Ti-6Al-4V, N. C. Levkulich, S/ L. Semiatin, E. J. Payton, S. Srivatsa and A. L. Pilchak, Met. And Mat. Trans. A, 52A (2021) 1353).

Les demandes de brevet US 2017/0175241 et US 2019/0032184 proposent un procédé pour éviter la croissance anormale des grains en utilisant un cycle thermique final très particulier dans lequel l'étape de traitement bêta est directement précédée d'une étape de recristallisation à des températures très spécifiques. Le phénomène de croissance anormale de grains décrit dans ce brevet serait lié à une localisation de la déformation importante au sein des ébauches forgées en alliage de titane. Il n'y est pas fait mention du phénomène de croissance de grain causé par l'apparition d'une zone à forte texture cube tournée. L'application d'un traitement de recristallisation sous la température de transus beta est préconisée dans ce brevet. Mais ce type de traitement thermique n'a pas démontré qu'il permettait de supprimer la texture cube ou cube tournée avant le traitement thermique final, et il n'a donc pas montré qu'il permettait d'éviter le phénomène AGG décrit dans cette demande de brevet.

II a également été proposé pour résoudre ce problème d'éviter des chemins de déformation critiques, tels que la déformation plane (article de Pilchak et al. MATEC Web conferences, 321, 12007 (2020)). Ce type de solution est très complexe et couteux à gérer industriellement lorsque plusieurs opérations de forge doivent être enchainées afin d'obtenir une forme complexe.

La demande WO2016/040996 décrit un procédé qui s'applique exclusivement aux alliages bêta-métastables et qui repose sur une étape de vieillissement pour créer des précipités afin de contrôler la microstructure. L'étape de vieillissement décrite comprend une montée en température à une vitesse inférieure ou égale 10°C par minute, la température de vieillissement étant 90-110°C inférieure à la température de transus bêta soit comprise entre T_{β} - 110°C et T_{β} - 90°C. Cette vitesse de chauffage est nécessaire d'après cette demande afin de permettre de produire une microstructure présentant une dispersion uniforme de phase alpha. La déformation qui suit doit être réalisée à une température inférieure ou égale à la température de vieillissement. Cette demande concerne spécifiquement les alliages de type bêta-métastable : le domaine de température de déformations revendiqué est mal adapté à des alliages de type alpha/beta tels que le Ti6Al4V. En outre, la contrainte de vitesse de chauffage au vieillissement pour obtenir une précipitation fine et homogène est typique des alliages bêta métastables. Enfin, cette demande ne traite pas du cas où la croissance anormale de grains est la conséquence de la présence d'une texture cristallographique particulièrement marquée dans la phase bêta.

Les inventeurs ont découvert qu'il était possible dans certains cas d'éviter la présence de grains bêta anormalement gros dans la pièce finale en appliquant un premier traitement thermique à une température supérieure à la température de transus bêta (premier traitement bêta) avant l'étape de déformation finale puis le traitement thermique à une température supérieure à la température de transus bêta habituel (2^{e} traitement bêta) et sans nécessiter la présence d'une étape de vieillissement, encore moins de survieillissement . En effet, le premier traitement bêta permet de faire développer la croissance anormale de grains bêta sur l'ébauche dans le cas où celle-ci a développé une texture cristallographique cube ou cube tournée très marquée lors des étapes d'ébauchage. Il est à noter que les grains à croissance anormale ont une orientation aléatoire, et que leur développement permet de supprimer la texture cristallographique cube ou cube tournée qui est à leur origine. L'étape de déformation finale permet ensuite de recristalliser les grains de façon à obtenir une structure homogène dans la pièce obtenue, le 2^{e} traitement bêta de cette pièce ne provoquant ainsi aucune nouvelle croissance anormale de grains, la pièce obtenue ne présentant ainsi aucun grain bêta à croissance anormale.

Cette solution est bien plus simple que celle de l'art antérieur et le coût de mise en œuvre est modéré. En outre elle permet de ne pas limiter le chemin de déformation de l'ébauche forgée avant le premier traitement thermique, ce qui laisse plus de latitude au procédé de fabrication de pièces. Ceci est un avantage important dans le cas de la fabrication de pièces avec des géométries complexes, nécessitant une succession d'étapes de mise en forme.

Le document US 5,277,718 décrit des procédés de fabrication complexes pour des billettes en alliages de titane à partir de lingots qui incluent, entre les étapes de traitement thermomécanique dans le domaine alpha bêta, des étapes de recuit et de forgeage au-dessus du bêta transus.

Un autre but de la présente invention est donc de fournir un procédé de fabrication plus rationnel, plus économique et plus fiable, qui surmonte les inconvénients de l'art antérieur. Les inventeurs ont découvert de manière surprenante qu'il est possible d'obtenir une microstructure finale excellente en procédant à une faible déformation dans le domaine alpha/bêta entre les deux traitements bêta. Par exemple, une déformation dans le domaine bêta nécessiterait d'imposer une déformation plastique importante en tout point de l'ébauche afin de garantir une microstructure finale fine et homogène, ce qui est difficile à garantir pour des formes complexes. Cette simplification du procédé permet non seulement de réduire les coûts et les temps de cycle, mais aussi d'améliorer la maîtrise et la reproductibilité de la microstructure finale.

### Exposé de l'invention

La présente invention concerne donc un procédé de fabrication d'une pièce en alliage de titane traité β ne présentant pas de grains bêta à croissance anormale, caractérisé en ce qu'il comprend les étapes successives suivantes :
a)- premier traitement thermique d'une ébauche en alliage de titane à une température de l'ébauche à cœur (ou température au cœur de l'ébauche) supérieure à la température de transus β de l'alliage de titane de façon à obtenir une ébauche traitée β ;
b)- étape de déformation finale de l'ébauche traitée β, cette étape de déformation finale étant effectuée à une température de l'ébauche à cœur inférieure à la température de transus β de l'alliage de titane avec un niveau de déformation plastique locale ≥ 0,1, en particulier dans les zones susceptibles d'avoir une croissance anomale de grains, avantageusement dans toute l'ébauche, et avec un niveau de déformation plane ≤1 de façon à obtenir une pièce en alliage de titane ;
c)- deuxième traitement thermique de la pièce en alliage de titane à une température de la pièce à cœur (ou température au cœur de la pièce) supérieure à la température de transus β de l'alliage de titane de façon à obtenir une pièce en alliage de titane traitée β.

Dans la présente demande, les expressions « compris(e) entre ... et ... », « de ... à ... » et « compris(e) dans la gamme ...-... », doivent s'entendre bornes incluses sauf mention explicite du contraire.

Au sens de la présente invention, on entend par « ébauche » un produit semi- fini obtenu après une ou plusieurs opérations de corroyage (forgeage, laminage, filage) d'un lingot. Une ébauche présente une microstructure corroyée, avec des grains plus fins et une structure plus homogène qu'un lingot, mais elle peut avoir développé une texture cristallographique marquée lors de sa mise en forme.

Au sens de la présente invention, on entend par « lingot » le produit métallique brut obtenu directement après une opération de fusion et de solidification, tel qu'un lingot refondu sous vide (VAR). Un lingot présente typiquement une macrostructure de coulée, avec des grains grossiers et une ségrégation chimique.

Au sens de la présente invention on entend par « traité β » ou « traité bêta » une pièce/ébauche ayant subi un traitement thermique à une température de la pièce/ébauche à cœur supérieure à la température de transus bêta de l'alliage constitutif de la pièce/ébauche de façon à transformer la microstructure de l'alliage de la pièce/ébauche d'un mélange de phases alpha et bêta en une phase unique bêta à la température de traitement. A l'issue du traitement bêta et après refroidissement, il ne subsiste plus de phase alpha nodulaire (plus communément appelée alpha primaire).

Au sens de la présente invention, on entend par « traitement bêta » un traitement thermique à une température de la pièce/l'ébauche à cœur supérieure à la température de transus bêta de l'alliage constitutif de la pièce/ébauche de façon à transformer la microstructure de l'alliage de la pièce/ébauche d'un mélange de phases alpha et bêta en une phase unique bêta à la température de traitement.

La « température de transus bêta » selon la présente invention est la température la plus basse à laquelle l'alliage de titane selon l'invention contient 100% de phase bêta (dissolution complète de la phase alpha). La température de transus bêta de l'alliage de titane peut varier de 700° C à 1 050° C, en fonction de la composition de l'alliage. La température de transus bêta de l'alliage Ti-6Al-4V est généralement comprise entre 980°C et 1020°C.

On entend au sens de la présente invention par « alliage de titane » tout alliage à base de titane c'est-à-dire contenant du titane comme élément chimique principal (plus de 50 % en masse) et contenant également d'autres éléments chimiques.

Dans un mode de réalisation avantageux, l'alliage de titane selon l'invention est un alliage de titane contenant de l'aluminium, avantageusement un alliage de titane contenant de l'aluminium et du vanadium, plus avantageusement l'alliage Ti-6Al-4V. De façon particulièrement avantageuse, l'alliage de titane selon l'invention est un alliage biphasé alpha-bêta ou bêta métastable. En effet ce type d'alliage inclut généralement des combinaisons d'éléments chimiques stabilisateurs alpha et bêta, tels que l'aluminium ou le vanadium. Ainsi des alliages de titane selon l'invention peuvent être les alliages Ti-6Al-4V, Ti-6Al-4V-ELI, Ti-6Al-6V-2Sn, Ti-8Mn, Ti-7Al-4Mo, Ti-6Al-2Sn-4Zr-6Mo, Ti-5Al-2Sn-2Zr-4Mo-4Cr autrement appelé Ti17, Ti-6Al-2Sn-2Zr-2Mo-2Cr, Ti-3Al-2,5V ou Ti-4Al-4Mo-2Sn-0,5Si, Ti-6Al-2Sn-4Zr-2Mo autrement appelé Ti6242. En particulier, l'alliage de titane selon l'invention est un alliage biphasé alpha-bêta tel que Ti-6Al-4V, Ti-6Al-4V-ELI, Ti-6Al-6V-2Sn, Ti-8Mn, Ti-7Al-4Mo, Ti-6Al-2Sn-4Zr-6Mo, Ti-6Al-2Sn-2Zr-2Mo-2Cr, Ti-3Al-2,5V ou Ti-4Al-4Mo-2Sn-0,5Si, Ti-6Al-2Sn-4Zr-2Mo autrement appelé Ti6242. Plus particulièrement il s'agit de l'alliage Ti-6Al-4V.

**Hillert** en 1965 a démontré que les grains les plus gros issus d'un phénomène de croissance normale de grains ont une taille supérieure ou égale à environ deux fois supérieure à la taille de grains moyens. On entend au sens de la présente invention par « grain bêta à croissance anormale » des grains de la phase bêta de l'alliage dont la taille est donc plus de deux fois plus importante que la taille de grain de la matrice environnante.

Au sens de la présente invention, on entend par « traitement thermique » ou « recuit » une opération de maintien d'une pièce ou d'une ébauche dans un four à une température cible pendant une durée déterminée avant son refroidissement. Le but d'un tel traitement est de modifier la microstructure interne de l'alliage (par exemple, la taille de grain, la morphologie des phases, la dissolution ou la précipitation de phases) et/ou de relâcher les contraintes internes de la matière. Un tel traitement thermique statique se distingue donc fondamentalement d'une opération de traitement thermomécanique, telle que le forgeage, le laminage ou le filage, où la température et une déformation plastique importante sont appliquées simultanément dans le but de changer la forme, les dimensions et éventuellement la microstructure de la pièce.

Dans le contexte de la présente demande, les termes « traitement thermique », « traitement thermique statique » et « recuit » sont utilisés de manière interchangeable pour désigner cette opération purement thermique, par opposition à une opération thermomécanique comme le forgeage.

Le procédé selon la présente invention comprend donc un premier traitement thermique d'une ébauche en alliage titane selon l'invention à une température de l'ébauche à cœur supérieure à la température de transus bêta de l'alliage de titane de façon à obtenir une ébauche traitée bêta (étape a)). Dans le cadre de la présente demande, ce premier traitement thermique pourra également être dénommé : « premier traitement thermique bêta ». Cette étape a) du procédé selon la présente invention permet donc de déclencher l'éventuelle croissance anormale des grains bêta dans l'ébauche en alliage de titane selon l'invention.

Afin de réaliser l'étape a), il est donc nécessaire que l'ensemble de l'ébauche, y compris le cœur de l'ébauche, se trouve à une température supérieure à la température de transus bêta de l'alliage de titane. C'est pour cela que la température indiquée pour cette étape est une température au cœur de l'ébauche également dénommée température de l'ébauche à cœur.

Le traitement thermique de l'alliage de titane de l'étape a) peut être mis en œuvre avec n'importe quelles sources de chaleur, dispositifs de chauffage et/ou systèmes de traitement thermique connus dans l'art du forgeage du titane. Par exemple, des fours à vide ou des fours électriques ou des fours à gaz peuvent être utilisés.

Suivant la technologie de chauffage utilisée pour le traitement bêta, on garantit une certaine précision sur l'homogénéité de la température dans le four. Pour garantir que la température en tout point de l'ébauche, y compris dans le cœur de l'ébauche, c'est-à-dire que la température de l'ébauche à cœur soit supérieure au transus bêta pendant le traitement bêta, il convient donc de cibler une température de traitement bêta de l'ébauche à cœur au moins égale la température du transus bêta de l'alliage additionnée d'une marge de sécurité qui peut être d'au minimum 14°C, avantageusement d'au minimum 20°C, en particulier d'au minimum 25°C. Ainsi avantageusement, la température de l'ébauche à cœur lors de l'étape a) est supérieure d'au moins 14°C par rapport à la température de transus β de l'alliage de titane, avantageusement supérieure d'au moins 20 °C par rapport à la température de transus β de l'alliage de titane, plus avantageusement la température est supérieure ou égale à la température transus β de l'alliage de titane + 25 °C.

II est également préférable de ne pas utiliser une température de l'ébauche à cœur trop élevée lors de la mise en œuvre de l'étape a) pour des raisons d'économie puisque le but est de s'assurer que la température de l'ébauche à cœur lors de cette étape soit au-dessus de la température de transus bêta de l'alliage de titane. Ainsi il est préférable que la température de l'ébauche à cœur lors de l'étape a) soit inférieure ou égale à la température de transus bêta de l'alliage de titane + 50 °C. Ainsi avantageusement dans le cas de l'alliage Ti-6Al-4V, la température de l'étape a) est inférieure ou égale à 1055 °C.

La durée de l'étape a), appelée temps de maintien métallurgique (c'est-à-dire le temps de maintien à la température cible au cœur de l'ébauche) doit être suffisante pour permettre le passage, de l'ensemble de l'alliage de l'ébauche d'un mélange de phases alpha et bêta à une phase unique bêta. Ainsi avantageusement, la durée de l'étape a) selon l'invention est d'au moins 20 minutes, avantageusement d'au moins 30 minutes, en particulier d'au moins 45 minutes, plus avantageusement elle est de 1 heure.

II n'est pas nécessaire pour des raisons d'économie que cette durée de l'étape a) soit trop importante. Ainsi avantageusement l'étape a) dure au maximum 5 heures, plus avantageusement au maximum 3 heures, en particulier au maximum 2 heures.

L'ébauche traitée à l'étape a) du procédé selon la présente invention peut être obtenue par n'importe quelle méthode connue de l'homme du métier dans le domaine des alliages de titane, en particulier permettant la transformation d'un lingot en une ébauche. En effet, le chemin de déformation aboutissant à l'ébauche selon l'invention n'a pas d'importance. Avantageusement l'ébauche selon l'invention est obtenue par forgeage, filage, étirage et/ou matriçage, de façon plus avantageuse par forgeage, en particulier à une température de l'ébauche à cœur inférieure à la température de transus bêta de l'alliage de titane. Ainsi avantageusement le procédé selon l'invention comprend une étape a₀), préalable à l'étape a), de déformation de l'ébauche en alliage de titane, en particulier par forgeage, filage, étirage et/ou matriçage, plus particulièrement par forgeage, avantageusement à une température de l'ébauche à cœur inférieure à la température de transus β de l'alliage de titane, en particulier pour rester dans la zone de mélange des phases alpha et bêta afin de mieux maitriser la taille de grains béta, plus particulièrement dans un intervalle de température de l'ébauche à cœur compris entre le transus beta -10°C et le transus beta -80°C.

Dans un mode de réalisation avantageux l'ébauche traitée bêta obtenue à l'étape a) peut subir une trempe à l'eau avant l'étape b) du procédé selon l'invention. Ainsi avantageusement le procédé selon la présente invention comprend une étape intermédiaire a1) entre les étapes a) et b), de trempe à l'eau de l'ébauche traitée β obtenue à l'étape a), et l'étape b) est mise en œuvre sur l'ébauche traitée β obtenue à l'étape a1). En effet, le premier traitement thermique bêta de l'étape a) selon l'invention peut induire pendant l'étape b) des déchirures en peau et sous-peau de l'ébauche traitée bêta selon l'invention. Dans ce cas, un refroidissement rapide, et plus précisément une trempe à l'eau permet d'éviter la précipitation de liserés intergranulaires épais qui sont fragilisant, ce qui permet d'atténuer les décohésions intergranulaires, alors qu'après une trempe à l'air les décohésions intergranulaires peuvent rester très marquées.

L'étape b) du procédé selon la présente invention consiste en une étape de déformation finale de l'ébauche traitée β (obtenue à l'étape a) ou à l'étape a1)), cette étape de déformation finale étant effectuée à une température de l'ébauche à cœur inférieure à la température de transus β de l'alliage de titane avec un niveau de déformation plastique locale ≥ 0,1 et avec un niveau de déformation plane ≤1 de façon à obtenir une pièce en alliage de titane.

On entend au sens de la présente invention par « étape de déformation finale » une étape au cours de laquelle on va appliquer une dernière déformation plastique à l'ébauche traitée bêta obtenue à l'étape a) de façon à obtenir la pièce finale. En effet, après cette étape b), il n'y aura plus aucune étape de déformation plastique sur la pièce obtenue. Evidemment cette pièce finale peut par la suite subir un ou plusieurs traitements de finition tels que de l'usinage mais de tels traitements n'apportent aucune déformation plastique à la pièce.

Au sens de la présente invention, on entend par « déformation plastique locale », la déformation plastique définie dans la Référence M600 des Techniques de l'ingénieur publiée le 10 juillet 1996 et notée : *ε̅* qui a la valeur suivante : $\overline{ε} = {\int }_{0}^{t} \dot{\overline{ε}} dt$ où $\dot{\overline{ε}}$ est la vitesse de déformation plastique définie par $\dot{\overline{ε}} = \sqrt{\frac{2}{3} \dot{ε} : \dot{ε}}$ avec $\dot{ε} = λ \frac{\partial φ}{\partial σ}$ (loi d'écoulement plastique) où *ε̇* est le tenseur des vitesses de déformation, σ le tenseur des contraintes, φ(σ)Ia contrainte équivalente de von Mises et λ un multiplicateur plastique positif ou nul, qui est nul dans le domaine plastique.

Avantageusement le niveau de déformation locale plastique de l'étape b) est ≥ 0,2.

Au sens de la présente invention on entend par « niveau de déformation plane », une déformation telle que le tenseur des vitesses de déformation peut être mis sous la forme suivante, moyennant un changement de repère : $\dot{ε} = \frac{\sqrt{3}}{2} \dot{\overline{ε}} \left[\begin{matrix}1 & 0 & 0 \\ 0 & 0 & 0 \\ 0 & 0 & - 1\end{matrix}\right]$

Au sens de la présente invention, le « niveau de déformation plastique local » et le « niveau de déformation plane » sont des paramètres qui peuvent être déterminés par des méthodes connues de l'homme du métier, par exemple par utilisation du logiciel de simulation du procédé comme Forge^{®} commercialisé par la société Transvalor, les formules ci-dessus étant entrées dans le logiciel Forge^{®}.

De façon avantageuse l'étape b) du procédé selon la présente invention peut consister du forgeage, filage, étirage et/ou matriçage, en particulier en un forgeage final, particulièrement du matriçage, plus particulièrement du matriçage finition.

L'étape b) du procédé selon la présente invention est effectuée à une température de l'ébauche à cœur inférieure à la température de transus β de l'alliage de titane, en particulier pour rester dans la zone de mélange des phases alpha et bêta de l'alliage titane selon l'invention, plus particulièrement à une température de l'ébauche à cœur inférieure d'au moins 14°C par rapport à la température de transus β de l'alliage de titane, avantageusement inférieure d'au moins 20 °C par rapport à la température de transus β de l'alliage de titane, plus avantageusement à une température de l'ébauche à cœur inférieure ou égale à la température de transus bêta de l'alliage de titane - 25 °C.

Le procédé selon la présente invention comprend enfin une étape c) consistant en un deuxième traitement thermique de la pièce en alliage de titane à une température de la pièce à cœur supérieure à la température de transus β de l'alliage de titane de façon à obtenir une pièce en alliage de titane traitée β. On obtient ainsi une pièce en alliage de titane ne comprenant que des grains bêta sans croissance anormale, en particulier des grains bêta équiaxes.

Les étapes b) et c) du procédé selon la présente invention permettent de recristalliser complètement les grains bêta de l'alliage de titane selon l'invention et en particulier de recristalliser les grains bêta à croissance anormale qui auraient pu résulter des phases de forgeage de l'ébauche. En effet, l'étape b), permet d'introduire suffisamment d'énergie au sein l'alliage de titane de sorte à ce que les grains bêta recristallisent lors de l'étape c).

L'étape c) du procédé selon l'invention est mise en œuvre de façon classique pour un traitement bêta. Les conditions de mise en œuvre de cette étape, en particulier de température et de durée (i.e. temps de maintien métallurgique), sont avantageusement telles que décrites précédemment dans le cadre de l'étape a). De façon avantageuse l'étape c) du procédé selon la présente invention peut être mise en œuvre dans les mêmes conditions, en particulier de température et de durée, que le premier traitement bêta de l'étape a) du procédé selon l'invention, la seule différence étant qu'il est appliqué sur la pièce finale issue de l'étape b) et non sur l'ébauche.

Cette étape c) a pour but de transformer la microstructure de l'alliage de la pièce d'un mélange de phases alpha et bêta en une phase unique bêta.

Afin de réaliser l'étape c), il est donc nécessaire que l'ensemble de la pièce, y compris le cœur de la pièce, se trouve à une température supérieure à la température de transus bêta de l'alliage de titane.

En particulier, le procédé selon l'invention ne comprend pas d'étape d'inspection par ultrason entre les étapes b) et c), plus particulièrement entre les étapes a) et c), du procédé selon l'invention.

Plus particulièrement, le procédé selon l'invention ne comprend pas entre l'étape a) et l'étape b), en particulier entre l'étape a) et l'étape c), de traitement thermique ou recuit à une température de l'ébauche à cœur inférieure à la température de transus β de l'alliage de titane.

Dans un mode de réalisation particulier, le procédé selon l'invention ne comprend pas, entre les étapes (a) et (b), plus particulièrement entre les étapes (a) et (c), d'étape de vieillissement par chauffage de l'alliage (en particulier de l'ébauche et/ou de la pièce) à une vitesse de chauffage inférieure ou égale 10°C par minute jusqu'à une température de vieillissement comprise entre T_{β} - 110°C et T_{β} - 90°C (c'est-à-dire à une température 90-110°C inférieure à la température de transus bêta) et maintien de cet l'alliage à la température de vieillissement pendant au moins 5 heures.

Dans un autre mode de réalisation particulier, le procédé selon l'invention ne comprend pas, entre les étapes (a) et (b), plus particulièrement entre les étapes (a) et (c), d'étape de vieillissement par chauffage de l'alliage (en particulier de l'ébauche et/ou de la pièce) à une vitesse de chauffage inférieure ou égale 10°C par minute jusqu'à une température de vieillissement comprise entre T_{β} - 110°C et T_{β} - 90°C (c'est-à-dire à une température 90-110°C inférieure à la température de transus bêta) et maintien de cet l'alliage à la température de vieillissement.

Dans un autre mode de réalisation particulier, le procédé selon l'invention ne comprend pas, entre les étapes (a) et (b), plus particulièrement entre les étapes (a) et (c), d'étape de vieillissement par chauffage de l'alliage (en particulier de l'ébauche et/ou de la pièce) jusqu'à une température de vieillissement comprise entre T_{β} - 110°C et T_{β} - 90°C (c'est-à-dire à une température 90-110°C inférieure à la température de transus bêta) et maintien de cet l'alliage à la température de vieillissement.

Dans un autre mode de réalisation particulier, le procédé selon l'invention ne comprend pas, entre les étapes (a) et (b), plus particulièrement entre les étapes (a) et (c), d'étape de vieillissement par chauffage de l'alliage (en particulier de l'ébauche et/ou de la pièce) à une vitesse de chauffage inférieure ou égale 10°C par minute jusqu'à une température de vieillissement et maintien de cet l'alliage à la température de vieillissement.

Dans un autre mode de réalisation particulier, le procédé selon l'invention ne comprend pas, entre les étapes (a) et (b), plus particulièrement entre les étapes (a) et (c), d'étape de vieillissement par chauffage de l'alliage (en particulier de l'ébauche et/ou de la pièce) jusqu'à une température de vieillissement et maintien de cet l'alliage à la température de vieillissement.

De façon avantageuse, la pièce en alliage titane du procédé selon l'invention est destinée à l'aéronautique, avantageusement il s'agit d'une pièce de structure aéronautique, en particulier d'avion.

De façon encore plus particulière, la pièce selon l'invention n'est pas une billette.

La présente invention sera mieux comprise à la lecture de la description des exemples qui suivent qui sont donnés à titre indicatif non limitatif.

### EXEMPLE

Un lopin en alliage Ti-6Al-4V ayant un transus · de 1000°C, de dimension 110 mm x 80 mm x 80mm a subi un forgeage à la presse hydraulique à une température de 960 °C suivi par un matriçage finition à 970 °C avec un niveau de déformation plastique locale de 0,1 et un niveau de déformation plane ≤1 (étape de déformation finale) à la presse hydraulique d'une capacité de 300T et par un traitement thermique d'une heure à 1030 °C (traitement bêta final) (exemple comparatif 1). Il est constaté la présence de grains à croissance anormale dans le centre du lopin avec des grains atteignant une taille de l'ordre de -7 ASTM selon la norme ASTM E112 datée de 2021. Cette croissance anormale de grains est liée à la présence d'une texture cristallographique de type cube, crée lors de la phase de forgeage initial à 960°C.

Un autre lopin en alliage Ti-6Al-4V ayant un transus · de 1000°C, de dimension identique à celui de l'exemple comparatif 1 a subi le même traitement que celui décrit dans l'exemple comparatif 1 dans les mêmes conditions (forgeage à 960 °C, matriçage finition à 970 °C, traitement bêta final à 1030 °C pendant une heure), la seule différence étant la mise en œuvre d'un premier traitement bêta à 1030 °C pendant une heure entre l'étape de forgeage et l'étape de matriçage finition (exemple 1). Il est observé l'absence de grains à croissance anormale, la microstructure du lopin présentant des grains bêta équiaxes de taille de l'ordre de - 4 ASTM selon la norme ASTM E112 datée de 2021. Le premier traitement bêta a donc permis de faire éclater la croissance anormale des grains avant matriçage finition. La déformation lors du matriçage finition a permis de recristalliser les grains, ce qui permet d'obtenir une microstructure complètement régénérée et homogène.

Un autre lopin en alliage Ti-6Al-4V ayant un transus · de 1000°C de dimension diamètre = 80mm, h=70mm et r=8mm, a subi un traitement béta de 45min suivit d'un refroidissement lent, puis un matriçage finition à la température de 850°C. certaines zones présentent des déchirures importantes en peau et sous la peau (exemple 3).

Un autre lopin en alliage Ti-6Al-4V ayant un transus · de 1000°C de dimension diamètre = 80mm, h=70mm et r=8mm, a subi un traitement béta de 45min suivit d'une trempa à l'eau, puis un matriçage finition à la température de 850°C (exemple 4). [Il est observé que la décohésion intergranulaire de l'exemple 3 est toujours présente mais très atténuée. Ainsi, la trempe à l'eau a permis d'éviter des déchirures en peau et en sous peau ainsi que d'atténuer les décohésions intergranulaires.

## Revendications

1. Procédé de fabrication d'une pièce en alliage de titane traité β ne présentant pas de grains bêta à croissance anormale, **caractérisé en ce qu'**il comprend les étapes successives suivantes :
a)- premier traitement thermique d'une ébauche en alliage de titane à une température de l'ébauche à cœur supérieure à la température de transus β de l'alliage de titane de façon à obtenir une ébauche traitée β ;
b)- étape de déformation finale de l'ébauche traitée β, cette étape de déformation finale étant effectuée à une température de l'ébauche à cœur inférieure à la température de transus β de l'alliage de titane avec un niveau de déformation plastique locale ≥ 0,1 et avec un niveau de déformation plane ≤1 de façon à obtenir une pièce en alliage de titane ;
c)- deuxième traitement thermique de la pièce en alliage de titane à une température de la pièce à cœur supérieure à la température de transus β de l'alliage de titane de façon à obtenir une pièce en alliage de titane traitée β.

2. Procédé de fabrication selon la revendication 1, **caractérisé en ce que** l'alliage de titane est un alliage de titane contenant de l'aluminium, avantageusement un alliage de titane contenant de l'aluminium et du vanadium, plus avantageusement l'alliage Ti-6Al-4V.

3. Procédé selon l'une quelconque des revendications 1 ou 2, **caractérisé en ce qu'**il comprend une étape intermédiaire a1) entre les étapes a) et b), de trempe à l'eau de l'ébauche traitée β obtenue à l'étape a) et **en ce que** l'étape b) est mise en œuvre sur l'ébauche traitée β obtenue à l'étape a1).

4. Procédé selon l'une quelconque des revendications 1 à 3, **caractérisé en ce que** le niveau de déformation locale plastique de l'étape b) est ≥ 0,2.

5. Procédé selon l'une quelconque des revendications 1 à 4, **caractérisé en ce que** la pièce en alliage titane est destinée à l'aéronautique, avantageusement il s'agit d'une pièce de structure aéronautique, en particulier d'avion.

6. Procédé selon l'une quelconque des revendications 1 à 5, **caractérisé en ce que** la température de l'ébauche à cœur lors de l'étape a) est supérieure d'au moins 14°C par rapport à la température de transus β de l'alliage de titane, avantageusement supérieure d'au moins 20 °C par rapport à la température de transus β de l'alliage de titane, plus avantageusement la température est supérieure ou égale à la température transus β de l'alliage de titane + 25 °C.

7. Procédé selon l'une quelconque des revendications 1 à 6, **caractérisé en ce que** l'étape a) a une durée d'au moins 20 minutes, avantageusement d'au moins 30 minutes, en particulier d'au moins 45 minutes, plus avantageusement elle est de 1 heure.

8. Procédé selon l'une quelconque des revendications 1 à 7, **caractérisé en ce que** l'étape b) consiste en un forgeage final, avantageusement de matriçage-finition.

9. Procédé selon l'une quelconque des revendications 1 à 8, **caractérisé en ce qu'**il comprend une étape a₀, préalable à l'étape a), de déformation de l'ébauche en alliage de titane, en particulier par forgeage, avantageusement à une température de l'ébauche à cœur inférieure à la température de transus β de l'alliage de titane.
